# EUROPÄISCHE PATENTSCHRIFT

(11) **EP 0 445 199 B1**
(45) Veröffentlichungstag und Bekanntmachung des Hinweises auf die Patenterteilung: **17.06.1992**
(21) Anmeldenummer: 90900167.9
(22) Anmeldetag: 20.12.1989
(51) Int. Cl.: E06B 3/66

(54) **ISOLIERGLASSCHEIBE UND VERFAHREN ZU IHRER HERSTELLUNG**
INSULATING GLASS PANE AND PROCESS FOR OBTAINING IT
VITRE ISOLANTE ET SON PROCEDE DE FABRICATION

(30) Priorität: 23.12.1988 DE 3843400
(43) Veröffentlichungstag der Anmeldung: 11.09.1991
(73) Patentinhaber: PPG GLASTECHNIK GMBH, D-7531 Neuhausen (DE)
(72) Erfinder: LENHARDT, Karl, D-7531 Neuhausen-Hamberg (DE)
(74) Vertreter: Twelmeier, Ulrich, Dipl.Phys.
(86) Internationale Anmeldenummer: EP8901573
(87) Internationale Veröffentlichungsnummer: WO9007624

(56) Entgegenhaltungen:
- EP-A- 0 283 971
- FR-A- 2 570 366
- LU-A- 65 310

## Beschreibung

Die Erfindung geht aus von einer Isolierglasscheibe in welcher zwei einzelne Glasscheiben durch einen plastischen Abstandhalterrahmen verbunden sind, welcher zwei Kleberschichten aufweist, von denen die innere Schicht den Scheibeninnenraum begrenzt, aus einem duroplastisch ausgehärteten Kleber gebildet ist und eine Feuchtigkeit aufnehmende Substanz enthält und von denen die äußere Schicht aus einem duroplastisch ausgehärteten Kleber, insbesondere aus einem Zweikomponentenkleber, besteht, welcher von dem die innere Schicht bildenden Kleber verschieden ist.

Aus dem Prospekt der Lenhardt Maschinenbau GmbH "Vertikale Isolierglas-Fertigungsanlage, System Biver" sowie aus der FR-A-2 570 366 ist eine Isolierglasscheibe bekannt, deren einzelne Glasscheiben durch einen Abstandhalterrahmen in Gestalt eines geschlossenen, plastischen Verbundstranges miteinander verbunden und abgedichtet sind. Der Verbundstrang ist zweischichtig aufgebaut. Die innere Schicht, welche den Scheibeninnenraum begrenzt, besteht aus einem Polyisobutylen (ein thermoplastischer Butylkautschuk) in welchen eine pulverförmige Substanz eingelagert ist, welche Feuchtigkeit aufnehmen und binden kann (insbesondere ein Molekularsieb). Auf der inneren Schicht liegt eine äußere Schicht aus einem Zweikomponenten-Kleber, insbesondere aus einem Polysulfid (Thiokol), welches aushärtet. Die äußere, ausgehärtete Schicht dient in erster Linie dazu, den nötigen festen mechanischen Verbund zwischen den einzelnen Glasscheiben herzustellen. Die innere Schicht dient in erster Linie als Wasserdampfsperre, wobei die eingelagerte, Feuchtigkeit aufnehmende (auch als Trockenmittel bezeichnete) Substanz einerseits Wasserdampf aus dem Scheibeninnenraum und andererseits Wasserdampf, welcher von aussen her durch die äussere Schicht hindurch einwärts diffundiert, aufnimmt und bindet.

Nach dem sogenannten Biver-Verfahren wird eine solche Isolierglasscheibe dadurch hergestellt, dass man zunächst zur Bildung der inneren Schicht auf eine der beiden einzelnen Glasscheiben einen Polyisobutylenstrang aufträgt, dann die zweite der beiden Glasscheiben auf den so gebildeten Strang auflegt, die beiden durch den Polyisobutylenstrang verbundenen Glasscheiben auf ihre Solldicke verpreßt und anschließend die verbleibende Randfuge zur Bildung der äusseren Schicht mit dem Zweikomponentenkleber füllt.

Die DE-OS 35 39 878 offenbart eine Düse, mit welcher man in den Zwischenraum zwischen zwei zunächst unverbundene, parallel zueinander auf Abstand gehaltene Einzelglasscheiben anders als beim Biver-Verfahren in einem Arbeitsgang einen Verbundstrang einspritzen kann, welcher die beiden Glasscheiben miteinander verbindet und in gleicher Weise zusammengesetzt ist wie der beim Biver-Verfahren gebildete Verbundstrang.

Isolierglasscheiben mit plastischem Abstandhalterrahmen sind bisher nur in Gebäuden in praktischem Einsatz, nicht jedoch in Landfahrzeugen. Soweit gegenwärtig in Autobusse und Eisenbahnwaggons Isolierglasscheiben eingebaut werden, handelt es sich um ebene Scheiben, die unter Zwischenfügen eines metallischen Abstandhalterrahmens zusammengebaut sind. Will man Personenkraftwagen mit Isolierglasscheiben ausrüsten, benötigt man jedoch gekrümmte Isolierglasscheiben, deren Zusammenbau unverhältnismässig aufwendig wäre, wenn man dazu metallische Abstandhalterrahmen verwenden würde. Es sind deshalb Versuche im Gange, solche Isolierglasscheiben mit plastischen Abstandhalterrahmen herzustellen. Die DE-OS 35 17 581 offenbart eine solche Isolierglasscheibe, deren beiden Einzelscheiben durch einheitliche Stege elastisch miteinander verklebt sind, wobei über die Natur des Klebers keine näheren begaben gemacht sind.

Es ist ferner bekannt, anstelle eines hohlen Molekularsiebes oder ein anderes Feuchtigkeit bindendes, Material enthaltenden Metallstabes als Abstandhalter einen flexiblen Strang aus einem Schaumkunststoff zu verwenden, in welchen pulverige Molekularsiebe eingelagert sind. Der Schaumkunststoffstrang wird vorgefertigt, an seinen Flanken mit einem durch Druck aktivierbaren Kleber beschichtet, auf eine der beiden Glastafeln gelegt, die zweite Glastafel darauf gelegt und diese Anordnung zu einer Isolierglasscheibe verbunden, indem man die beiden Glasscheiben gegeneinander preßt. Die ausserhalb des Abstandhalters aus Schaumkunststoff verbleibende Randfuge wird in üblicher Weise durch Ausfüllen mit einem Kleber versiegelt. Die Verwendung eines Abstandhalters aus Schaumkunststoff hat gegenüber einem metallischen Abstandhalter den Vorteil, den Wärmeübergang von einer Glasscheibe auf die andere zu erschweren. Nachteilig ist aber, dass der Schaumkunststoff für Wasserdampf so stark durchlässig ist, dass man auf der Aussenseite eine besondere Dampfsperre benötigt, um das Eindringen von Wasserdampf in den Innenraum der Isolierglasscheibe zu verhindern. Ausserdem kann ein aus Schaumkunststoff bestehender Abstandhalter nicht in situ zwischen den beiden zur Isolierglasschibe zu verbindenden Glasscheiben erzeugt werden.

Es liegt nahe, für gekrümmte Isolierglasscheiben einen plastischen Abstandhalterrahmen zu verwenden, wie er auch beim Biver-Verfahren verwendet wird und aus einer inneren Schicht aus Polyisobutylen mit eingelagertem Trockenmittel und aus einer äusseren Schicht aus einem Polysulfid besteht.

Läßt man Fahrzeuge mit geschlossenen Fenstern und Türen in der Sonne stehen, kommt es durch die Sonneneinstrahlung im Innern des Fahrzeugs zu einem Anstieg der Temperatur, die in extremen Fällen 100°C überschreiten kann. Da sich der Temperaturanstieg auch auf den plastischen Abstandhalterrahmen von Isolierglasscheiben des Fahrzeugs auswirken würde, ist zu befürchten, dass die für Isolierglasscheiben bisher bekannten zweischichtigen plastischen Abstandhalterrahmen in Fahrzeugen Schaden nehmen werden, denn das üblicherweise verwendete Polyisobutylen hat eine zwischen 65° C und 115° C liegende Verarbeitungstemperatur, bei welcher es so weich ist, dass es pumpbar und spritzbar ist. Dasselbe trifft zu bei plastischen Abstandhalterrahmen, bei denen das Polyisobutylen die äußere Oberfläche bildet.

Aus der EP-A-0 283 971 ist bereits eine Isolierglasscheibe mit einem plastischen Abstandhalter bekannt, der aus einem Duroplast besteht, der mit einem Feuchtigkeit bindenden Material gefüllt ist. Die auf der Aussenseite des Abstandhalters in der Randfuge der Isolierglasscheibe befindliche Versiegelungsmasse besteht aus einem Duroplast, dessen Wasserdampfdurchlässigkeit geringer ist als die des Abstandhalters. Die Wasserdampfdichtigkeit einer solchen Scheibe ist jedoch noch verbesserungswürdig.

Der vorliegenden Erfindung liegt die Aufgabe zugrunde, eine Isolierglasscheibe der eingangs genannten Art zu schaffen, welche in Landfahrzeugen verwendbar ist und deren plastischer Abstandhalterrahmen einerseits unempfindlich gegen die in Landfahrzeugen auftretenden hohen Temperaturen ist und sich andererseits in situ zwischen zwei zu einer Isolierglasscheibe zu verbindenden einzelnen Glasscheiben erzeugen läßt.

Diese Aufgabe wird gelöst durch eine Isolierglasscheibe, in welcher zwei einzelne Glasscheiben durch einen plastischen Abstandhalterrahmen verbunden sind, welcher zwei Kleberschichten aufweist, von denen die innere Schicht den Scheibeninnenraum begrenzt, aus einem duroplastisch ausgehärteten Kleber gebildet ist und eine Feuchtigkeit aufnehmende Substanz enthält und von denen die äußere Schicht aus einem duroplastisch ausgehärteten Kleber, insbesondere aus einem Zweikomponentenkleber besteht, welcher von dem die innere Schicht bildenden Kleber verschieden ist, wobei zwischen der inneren Schicht und der äußeren Schicht eine Zwischenschicht aus einem thermoplastischen Material vorgesehen ist, dessen spezifische Wasserdampfdurchlässigkeit kleiner ist als die der für die innere und äußere Schicht verwendeten Kleber. Zur Herstellung einer solchen Isolierglasscheibe geht man vorteilhafterweise so vor, dass die beiden zunächst unverbundenen Glasscheiben mit Abstand nebeneinander positioniert werden und zwischen die beiden Glasscheiben ein Verbundstrang gespritzt wird, welcher an beiden Glasscheiben haftet und den Kleber für die äußere Schicht, den Kleber für die innere Schicht und das Material für die Zwischenschicht enthält. Vorteilhafte Weiterbildungen der Erfindung sind Gegenstand der Unteransprüche.

Bei der erfindungsgemäßen Isolierglasscheibe bestehen sowohl die äußere als auch die innere Schicht des plastischen Abstandhalterrahmens aus einem ausgehärteten Kleber; jedoch soll der für die innere Schicht verwendete Kleber nicht dieselbe Zusammensetzung haben wie der für die äußere Schicht verwendete Kleber, sondern eine davon verschiedene Zusammensetzung, so dass es möglich ist, die beiden Schichten nach unterschiedlichen Kriterien zu optimieren, so dass man im Zusammenwirken mit der Zwischenschicht eine Isolierglasscheibe erhält, die einerseits den nötigen festen Verbund aufweist und andererseits hinreichend dicht gegenüber dem Eindringen von Wasserdampf ist. Da sowohl die innere . als auch die äußere Schicht des Abstandhalterrahmens aus einem ausgehärteten Kleber bestehen, dessen Scherfestigkeit größer ist als die von thermoplastischem Polyisobutylen, ist eine Optimierung der Kleber hinsichtlich ihrer Scherfestigkeit jedoch weniger bedeutsam, da ein hinreichend fester Verbund durch das Vorsehen einer zweiten ausgehärteten Kleberschicht ohnehin leichter erzielt wird, so dass eine Optimierung der Kleber hinsichtlich geringer Dampfdiffusion erleichtert wird. In der erfindungsgemäßen Isolierglasscheibe verwendet man für die äussere Schicht vorzugsweise einen Kleber mit einer geringeren spezifischen Wasserdampfdurchlässigkeit als für die innere Schicht; sie ist vorzugsweise kleiner als 1 g/m²·Tag. Unter der spezifischen Wasserdampfdurchlässigkeit wird im Rahmen dieser Patentanmeldung in Übereinstimmung mit der DIN 53122 die Wasserdampfmenge in Gramm verstanden, die innerhalb von 24 Stunden durch eine 1 cm dicke und 1 m² große Schicht des ausgehärteten Klebers hindurchdiffundieren kann.

Beide Schichten dienen als Dampfsperre. Darin unterscheidet sich die erfindungsgemäße Isolierglasscheibe von der Isolierglasscheibe, bei welcher die innere Schicht des Abstandhalterrahmens aus einem Schaumkunststoff besteht. Zwar ist auch bei der erfindungsgemäßen Isolierglasscheibe in die innere Schicht des Abstandhalterrahmens eine Feuchtigkeit bindende Substanz eingelagert, aber die Partikel dieser Substanz sind von dem Kleber i.w. porenfrei umhüllt, so dass die Wasserdurchlässigkeit der inneren Schicht im Gegensatz zu einem Abstandhalter aus einem Schaumkunststoff nicht durch ein Porenvolumen, sondern durch die Natur des verwendeten Klebers bestimmt wird, bei welchem es sich nicht um einen Schaumstoff handelt. Stärker als die innere Schicht soll die äussere Schicht als Dampfsperre dienen. Sie wird deshalb vorzugsweise dicker ausgebildet als die innere Schicht. Wegen ihrer niedrigen Dampfdurchlässigkeit eignen sich für die äussere Schicht besonders Kleber auf Polysulfidbasis. Für die innere Schicht können auch Kleber mit etwas höherer Dampfdurchlässigkeit, z.B. auf der Basis von Polyurethan oder Silikon verwendet werden, wobei die etwas höhere Dampfdurchlässigkeit dort den Vorteil hat, dass sie dem Trockenmittel die Aufnahme von Feuchtigkeit aus dem Scheibeninnenraum erleichtert. Die Dampfdurchlässigkeit eines Polyurethan- oder Silikonklebers ist aber erheblich kleiner als die eines Schaumkunststoffs, so dass auch ohne eine zusätzliche Dampfsperre das Eindringen von Wasserdampf in die Isolierglasscheibe hinreichend behindert wird. Die Verwendung eines Silikonklebers für die innere Schicht hat den Vorteil, dass Silikonkleber besonders beständig gegen höhere Temperatur und Lichteinwirkung sind. Polyurethankleber haben eine geringere Lichtbeständigkeit, aber auch eine geringere Dampfdurchlässigkeit als Silikonkleber. Ausserdem unterscheidet sich die erfindungsgemäße Isolierglasscheibe von der Isolierglasscheibe, deren Abstandhalterrahmen eine innere Schicht aus einem Schaumkunststoff hat, darin, dass kein zusätzlicher Kleber nötig ist, um die innere Schicht mit der Glasoberfläche zu verbinden; vielmehr kann der aushärtende Kleber für die innere Schicht des Abstandhalterrahmens unmittelbar auf die Glasoberfläche aufgetragen werden.

Die Erfindung hat nicht nur den Vorteil, zu Isolierglasscheiben zu führen, die gegen die in Fahrzeugen auftretenden erhöhten Temperaturen unempfindlich sind. Ein weiterer Vorteil liegt darin, dass die innere und die äussere Schicht sich gegenseitig nicht nachteilig beeinflussen, da beide kalt verarbeitet werden können. Bei Verwendung eines thermoplastischen Klebers ist das anders; heiß zu verarbeitendes Polyisobutylen z.B. kann gleichzeitig kalt verarbeitetes Polysulfid nachteilig beeinflussen.

Ausserdem hat man erfindungsgemäß die Möglichkeit, die Topfzeit wenigstens eines der beiden aushärtenden Kleber gezielt zu beeinflussen, um möglichst frühzeitig nach dem in-situ-Erzeugen des plastischen Abstandhalterrahmens zwischen den beiden einzelnen Glasscheiben einen hinreichend festen Verbund zu erreichen, so dass die Isolierglasscheibe handhabbar ist. So ist es möglich, für einen der beiden Kleber eine Topfzeit von nur 5 bis 10 Minuten einzustellen; grundsätzlich ist die Topfzeit dieses Klebers in Richtung auf kleinere Topfzeiten nur dadurch beschränkt, dass sichergestellt werden muss, dass der Kleber nicht schon in seinem Extruder abbindet.

Zur Verbesserung der Wasserdampfdichtigkeit ist zwischen der inneren Schicht und der äußeren Schicht eine Zwischenschicht aus thermoplastischem Material, insbesondere aus Polyisobutylen vorgesehen, dessen spezifische Wasserdampfdurchlässigkeit kleiner ist als die der für die innere und äussere Schicht verwendeten Kleber; zweckmässigerweise verwendet man für die Zwischenschicht ein Material mit einer Wasserdampfdurchlässigkeit, die kleiner als 0,1 g/m² Tag, vorzugsweise kleiner als 0,05 g/m². Tag ist. Diese Zwischenschicht kann dünner sein als die innere und äussere Schicht. Sie verbessert die Wasserdampfdichtigkeit, ohne den mechanischen Verbund zu schwächen. Zwar kann die Zwischenschicht bei einem starken Temperaturanstieg weich werden, doch hat das keine schädlichen Folgen für die Isolierglasscheibe, weil die Zwischenschicht zwischen zwei ausgehärteten Schichten eingeschlossen ist und bleibt. Vorzugsweise ist diese Zwischenschicht so ausgebildet, dass sie an ihren beiden Rändern, die an den einzelnen Glasscheiben haften, dicker ist als in der Mitte zwischen den beiden Glasscheiben. Auf diese Weise wird insbesondere einer Wasserdampfpenetration längs der Glasoberfläche entgegengewirkt.

Ein solcher dreischichtiger Strang läßt sich als Verbundstrang durch eine Düse bilden, die ähnlich ausgebildet ist wie die in der DE-OS 35 39 878 offenbarte Düse, jedoch anstelle von zwei Zuführkanälen drei Zuführkanäle hat, welche in der Düsenmündung zusammengeführt sind.

Ein Ausführungsbeispiel der Erfindung ist in der beigefügten Zeichnung schematisch dargestellt. Sie zeigt einen Querschnitt durch einen Teil einer Isolierglasscheibe mit einem dreischichtigen plastischen Abstandhalterrahmen.

In dem Beispiel handelt es sich um eine gekrümme Isolierglasscheibe für Kraftfahrzeuge, welche aus zwei einzelnen Glasscheiben 1 und 2 gebildet ist, die parallel zueinander angeordnet und am Rand durch einen plastischen Abstandhalterrahmen 3 verbunden sind, der aus einem Verbundstrang gebildet ist.

Der Verbundstrang 3 besteht aus einer inneren Schicht 4 aus einem Polysulfid, in welches ein pulverförmiges Trockenmittel, beispielsweise Molekularsiebe, eingelagert ist, und aus einer äußeren Schicht 5, welche dicker ist als die innere Schicht 4 und aus einem Polysulfid mit geringerer Wasserdampfdurchlässigkeit besteht. Geeignete Wasserdampfdurchlässigkeiten sind z.B. 1,2 g/m²·Tag für das Polysulfid der inneren Schicht 4 und 0,6 g/m²·Tag für das Polysulfid der äußeren Schicht 5.

Zwischen der äußeren Schicht 5 und der inneren Schicht 4 ist noch eine Zwischenschicht 6 aus thermoplastischem Material, insbesondere aus einem Polyisobutylen mit einer Wasserdampfdurchlässigkeit von nicht mehr als 0,05 g/m²·Tag, vorgesehen, welche eine bikonkave Grenzflächengestalt hat, so dass die Dicke der Zwischenschicht auf der Oberfläche der Glasscheiben 1 und 2 am größten ist.

Zur Herstellung einer solchen Isolierglasscheibe können Vorrichtungen Verwendung finden, welche in der deutschen Patentanmeldung P 38 30 866.5, in dem deutschen Patent 35 39 878 und in dem europäischen Patent 0 213 513 offenbart sind. Mit solchen Vorrichtungen können dreischichtige Verbundstränge zwischen zwei zunächst unverbundene Glasscheiben gespritzt werden, wodurch sie miteinander verklebt und durch die Aushärtung der Klebstoffe miteinander dauerhaft verbunden werden.

## Patentansprüche

1. Isolierglasscheibe, in welcher zwei einzelne Glasscheiben (1, 2) durch einen plastischen Abstandhalterrahmen (3) verbunden sind, welcher zwei Kleberschichten (4, 5) aufweist, von denen die innere Schicht (4) den Scheibeninnenraum begrenzt, aus einem duroplastisch ausgehärteten Kleber gebildet ist und eine Feuchtigkeit aufnehmende Substanz enthält und von denen die äußere Schicht (5) aus einem duroplastisch ausgehärteten Kleber, insbesondere aus einem Zweikomponentenkleber, besteht, welcher von dem die innere Schicht (4) bildenden Kleber verschieden ist, **dadurch gekennzeichnet**, dass zwischen der inneren Schicht (4) und der äußeren Schicht (5) eine Zwischenschicht (6) aus einem thermoplastischen Material vorgesehen ist, dessen spezifische Wasserdampfdurchlässigkeit kleiner ist als die der für die innere und äußere Schicht (4, 5) verwendeten Kleber.

2. Isolierglasscheibe nach Anspruch 1, **dadurch gekennzeichnet**, dass der für die äußere Schicht (5) verwendete Kleber eine geringere spezifische Wasserdampfdurchlässigkeit aufweist als der für die innere Schicht (4) verwendete Kleber.

3. Isolierglasscheibe nach Anspruch 2, **dadurch gekennzeichnet**, dass die nach DIN 53 122 gemessene Wasserdampfdurchlässigkeit des für die äußere Schicht (5) verwendeten Klebers kleiner als 1 g/m²·Tag ist.

4. Isolierglasscheibe nach einem der vorstehenden Ansprüche, **dadurch gekennzeichnet**, dass die äußere Schicht (5) dicker als die innere Schicht (4) ist.

5. Isolierglasscheibe nach einem der vorstehenden Ansprüche, **dadurch gekennzeichnet**, dass die für die innere Schicht (4) und die äussere Schicht (5) verwendeten Kleber beide auf Polysulfidbasis aufgebaut sind.

6. Isolierglasscheibe nach einem der Ansprüche 1 bis 4, da **durch gekennzeichnet**, dass als Kleber für die innere Schicht (4) ein Polyurethan und für die äußere Schicht (5) ein Polysulfid verwendet wird.

7. Isolierglasscheibe nach einem der Ansprüche 1 bis 4, da **durch gekennzeichnet**, dass als Kleber für die innere Schicht (4) ein Silikon und für die äussere Schicht (5) ein Polysulfid verwendet wird.

8. Isolierglasscheibe nach einem der vorstehenden Ansprüche, **dadurch gekennzeichnet**, dass die nach DIN 53 122 gemessene Wasserdampfdurchlässigkeit des für die Zwischenschicht (6) vorgesehenen thermoplastischen Materials kleiner ist als 0,1 g/m²·Tag, insbesondere kleiner als 0,05 g/m²·Tag.

9. Isolierglasscheibe nach einem der vorstehenden Ansprüche, **dadurch gekennzeichnet**, dass die Zwischenschicht (6) aus Polyisobutylen besteht.

10. Isolierglasscheibe nach einem der vorstehenden Ansprüche, **dadurch gekennzeichnet**, dass die Zwischenschicht (6) an ihren beiden Rändern dicker ist als in der Mitte zwischen den beiden einzelnen Glasscheiben (1, 2).

11. Verfahren zum Herstellen einer Isolierglasscheibe mit den Merkmalen gemäß Anspruch 1, **dadurch gekennzeichnet**, dass die beiden zunächst unverbundenen Glasscheiben (1, 2) mit Abstand nebeneinander positioniert werden und zwischen die beiden Glasscheiben (1, 2) ein Verbundstrang gespritzt wird, welcher an beiden Glasscheiben (1, 2) haftet und den Kleber für die äußere Schicht (5) den Kleber für die innere Schicht (4) sowie das Material für die Zwischenschicht (6) enthält.

12. Verfahren nach Anspruch 11, **dadurch gekennzeichnet**, dass die innere Schicht (4) die äußere Schicht (5) und die Zwischenschicht (6) des Verbundstrangs gleichzeitig gespritzt werden.

## Claims

1. In an insulating glass pane in which two individual panes (1, 2) of glass are joined by means of a plastic stand-off frame (3), which incorporates two adhesive layers (4, 5), of which the inner layer (4) defines the interior space between the panes, is formed from a duraplastically cured adhesive and contains a substance to absorb moisture, and of which the outer layer (5) consists of a duroplastically cured adhesive, particularly of a binary adhesive, which is different from the adhesive that forms the inner layer (4), characterized in that an intermediate layer (6) of a thermoplastic material is incorporated between the inner layer (4) and the outer layer (5), the specific water-vapour permeability of this intermediate layer being lower than that of the adhesives for the inner and the outer layer (4, 5).

2. An insulating glass pane as claimed in claim 1, characterized in that the adhesive used for the outer layer (5) has a lower specific water-vapour permeability than the adhesive used for the inner layer (4).

3. An insulating glass pane as claimed in claim 2, characterized in that the water vapour permeability as measured in accordance to DIN 53 122 of the adhesive used for the outer layer (5) is less than 1 g/m² per day.

4. An insulating glass pane as claimed in any one of the preceding claims, characterized in that the outer layer (5) is thicker than the inner layer (4).

5. An insulating glass pane as claimed in any one of the preceding claims, characterized in that the adhesives used for the inner layer (4) and the outer layer (5) are both polysulfide based.

6. An insulating glass pane as claimed in any one of claims 1 to 4, characterized in that a polyurethane is used as the adhesive for the inner layer (4) and a polysulfide is used for the outer layer (5).

7. An insulating glass pane as claimed in any one of claims 1 to 4, characterized in that silicon is used as the adhesive for the inner layer (4) and a polysulfide is used for the outer layer (5).

8. An insulating glass pane as claimed in any of the preceding claims, characterized in that the water vapour permeability as measured according to DIN 53 122 of the thermoplastic material used for the intermediate layer (6) is less than 0.1 g/m² per day, preferably les than 0.05 g/m² per day.

9. An insulating glass pane as claimed in any of the preceding claims, characterized in that the intermediate layer (6) is of polyisobutylene.

10. An insulating glass pane as claimed in any of the preceding claims, characterized in that the intermediate layer (6) is thicker at both its edges than in the centre between the two individual panes (1, 2) of glass.

11. A process for the production of an insulating glass pane having the features included in claim 1, characterized in that the two initially unconnected panes (1, 2) of glass are positioned adjacent to each other but spaced apart and a compound skein is injected between the two panes (1, 2) of glass, this skein adhering to the two panes (1, 2) of glass and containing the adhesive for the outer layer (5) the adhesive for the inner layer (4) and the substance for the intermediate layer (6).

12. A process as claimed in claim 11, characterized in that the inner layer (4) , the outer layer (5) and the intermediate layer (6) of the compound skein are injected simultaneously.

## Revendications

1. Vitrage isolant, dans lequel deux vitres séparées (1,2) sont reliées par un cadre d'écartement plastique (3) comportant deux couches de colle (4,5), parmi lesquelles la couche interne (4) limite l'espace intérieur du vitrage, est formée d'une colle thermodurcissable et contient une substance absorbant l'humidité, et la couche externe (5) est constituée par une colle thermodurcissable, en particulier une colle à deux composants, différente de la colle formant la couche interne (4), caractérisé en ce qu'entre la couche interne (4) et la couche externe (5) est prévue une couche intermédiaire (6) en une matière thermoplastique dont la perméabilité spécifique à la vapeur d'eau est plus petite que celle des colles utilisées pour les couches interne et externe (4,5).

2. Vitrage isolant selon la revendication 1, caractérisé en ce que la colle utilisée pour la couche externe (5) présente une perméabilité spécifique à la vapeur d'eau plus faible que la colle utilisée pour la couche interne (4).

3. Vitrage isolant selon la revendication 2, caractérisé en ce que la perméabilité à la vapeur d'eau de la colle utilisée pour la couche externe (5), mesurée selon DIN 53 122, est inférieure à 1 g/m²·jour.

4. Vitrage isolant selon l'une des revendications précédentes, caractérisé en ce que la couche externe (5) est plus épaisse que la couche interne (4).

5. Vitrage isolant selon l'une des revendications précédentes, caractérisé en ce que les colles utilisées pour la couche interne (4) et la couche externe (5) sont constituées à base de polysulfures.

6. Vitrage isolant selon l'une des revendications 1 à 4, caractérisé en ce qu'on utilise comme colles pour la couche interne (4) un polyuréthane et pour la couche externe (5) un polysulfure.

7. Vitrage isolant selon l'une des revendications 1 à 4, caractérisé en ce qu'on utilise comme colles pour la couche interne (4) une silicone et pour la couche externe (5) un polysulfure.

8. Vitrage isolant selon l'une des revendications précédentes, caractérisé en ce que la perméabilité à la vapeur d'eau de la matière thermoplastique prévue pour la couche intermédiaire (6), mesurée selon DIN 53 122, est inférieure à 0,1 g/m²·jour, en particulier inférieure à 0,05 g/m²·jour.

9. Vitrage isolant selon l'une des revendications précédentes, caractérisé en ce que la couche intermédiaire (6) est réalisée en polyisobutylène.

10. Vitrage isolant selon l'une des revendications précédentes, caractérisé en ce que la couche intermédiaire (6) est plus épaisse sur ses deux bords qu'au milieu entre les deux vitres séparées (1,2).

11. Procédé pour fabriquer un vitrage isolant conforme à la revendication 1, caractérisé en ce que les deux vitres (1,2) non encore liées sont positionnées côte à côte avec écartement et qu'entre les deux vitres (1,2) est injecté un cordon composite qui adhère aux deux vitres (1,2) et contient la colle pour la couche externe (5), la colle pour la couche interne (4) ainsi que la matière pour la couche intermédiaire (6).

12. Procédé selon la revendication 11, caractérisé en ce que la couche interne (4), la couche externe (5) et la couche intermédiaire (6) du cordon composite sont injectées simultanément.
